# EUROPÄISCHE PATENTSCHRIFT

(11) **EP 0 886 580 B1**
(45) Veröffentlichungstag und Bekanntmachung des Hinweises auf die Patenterteilung: **21.11.2001**
(21) Anmeldenummer: 97914095.1
(22) Anmeldetag: 23.01.1997
(51) Int. Cl.: B41J 29/367, B41J 31/05

(54) **MEHRSCHICHTIGES KORREKTUR- UND/ODER MARKIERUNGSMATERIAL, VERFAHREN ZU SEINER HERSTELLUNG UND SEINE VERWENDUNG**
MULTI-LAYER CORRECTING AND/OR MARKING MATERIAL, PROCESS FOR ITS MANUFACTURE AND ITS USE
MATERIAU MULTICOUCHE DE CORRECTION ET/OU DE MARQUAGE, SON PROCEDE DE PRODUCTION ET SON UTILISATION

(30) Priorität: 26.01.1996 DE 19602809
(43) Veröffentlichungstag der Anmeldung: 30.12.1998
(73) Patentinhaber: CITIUS BÜROTECHNIK GMBH, D-86368 Gersthofen (DE)
(72) Erfinder: NARAYANAN, Krishnamoorthy, D-65375 Oestrich-Winkel (DE)
(74) Vertreter: Fritzsche, Thomas M., Dr.
(86) Internationale Anmeldenummer: DE9700165
(87) Internationale Veröffentlichungsnummer: WO9727063

(56) Entgegenhaltungen:
- EP-A- 0 644 063
- EP-A- 0 736 391
- DE-A- 3 741 022
- US-A- 4 883 379
- US-A- 5 120 383
- US-A- 5 240 781

## Beschreibung

Die Erfindung betrifft ein mehrschichtiges Korrekturmaterial auf einer silikonisierten Trägerfolie, das ohne die Verwendung von organischen Lösungs- oder Suspensionsmitteln herstellbar ist sowie ein Verfahren zu dessen Herstellung und seine Verwendung.

Es ist bekannt, Schreib- oder Tippfehler bzw. fehlerhafte mögliche Darstellungen mit pigmentierten flüssigen Systemen zu überdecken und nach Trocknung gegebenenfalls neu zu beschreiben oder zu bemalen. Diese Systeme haben jedoch den Nachteil, daß sie häufig ein leichtflüchtiges organisches Lösungsmittel aufweisen, welches beim Verdunsten zu Umweltbelastungen führt. Bei Verwendung wässriger Systeme werden zwar die Umweltbelastungen vermieden, dabei muß jedoch eine verlängerte Trocknungszeit in Kauf genommen werden.

Aus diesem Grunde sind mehrschichtige Übertragungsbänder entwickelt worden, bei denen eine auf einem Träger liegende pigmentierte Deckschicht mit einer Haftklebeschicht überzogen ist. Dadurch wird das mehrschichtige Korrekturmaterial mit seiner Haftklebeschicht über die zu korrigierende bzw. abzudeckende Stelle gelegt und Druck auf den oben liegenden Träger ausgeübt. Dadurch wird die Haftklebeschicht auf das Papier gedrückt und bleibt daran haften. Die Deckschicht löst sich dabei vom Träger, der üblicherweise als Folie ausgebildet ist ab, so daß er nun auf der gewünschten Papierstelle klebt und die darunterliegende Beschriftung abdeckt. Die DE-B-3 741 022 beschreibt ein mehrschichtiges flexibles Übertragungsband mit einer Trägerfolie, dabei wird das Abreißverhalten der Abdeckschicht durch die Zugabe von Cellulosederivaten verbessert, so daß die an den Kunststoffträger gebundene Abdeckschicht beim Auftragen scharf abreißt. Bei der Herstellung dieses Korrekturbandes werden jedoch organische Lösungs- und Dispergiermittel wie Isopropylalkohol und Toluol verwendet.

Die DE-A-4 129 413 beschreibt die Herstellung eines mehrschichtigen Korrekturmaterials, das ohne Einsatz von organischen Lösungsmitteln und ohne die Mitverwendung von abrißfördernden Cellulosederivaten hergestellt werden kann. Dies wird durch einen besonderen Aufbau des die Abdeckschicht bildenden überzugsmittels und die Abstimmung mit der für die Haftung verantwortlichen Overcoat-Beschichtung erreicht. Dabei wird auf die getrocknete Abdeckschicht eine wässrige Overcoat-Beschichtung aufgetragen, die eine Polyethylenwachsdispersion, eine anionische Polyacrylatdispersion und gegebenenfalls einen Emulgator sowie weitere übliche Additive enthält.

Die Erfindung hat nun zum Ziel ein mehrschichtiges Korrekturmaterial, insbesondere in Form eines aufgerollten Bandes der eingangs geschilderten Art bereitzustellen, das ohne die Verwendung von organischen Lösungsmitteln, d. h. das allein in wässriger Lösung bzw. Suspension hergestellt werden kann. Ein weiteres Ziel der Erfindung ist, ein derartiges Übertragungs- bzw. Korrekturmittel bereitzustellen, das kein Abrißmittel als Additiv benötigt. Schließlich ist es noch ein Ziel der Erfindung, auf einen Overcoat zu verzichten, der eine Wachsdispersion enthält.

Die zuvor genannten Ziele werden erfindungsgemäß mit einem Korrektur- und/oder Markierungsmittel erreicht, das einen auf einen Träger angeordneten ablösbaren, beschriftbaren Film aufweist, der mit einem Kleber überschichtet ist, dadurch gekennzeichnet, daß der beschriftbare Film bzw. Deckschicht ein filmbildendes, nicht sprödes Bindemittel und ein bei Raumtemperatur sprödes Bindemittel aufweist. Als spröde Bindemittel können auch solche Bindemittel eingesetzt werden, welche zunächst filmbildende Eigenschaften aufweisen, jedoch zusammen mit den weiteren Additiven, insbesondere mit Pigmenten eine spröde Masse bildet.

Erfindungsgemäß hat es sich nämlich gezeigt, daß sich mit einem derart ausgebildeten Abdeckfilm sowohl gute Abrißeigenschaften erreichen lassen, und daß dabei auf die Verwendung organischer Lösungsmittel sowie eines Wachse enthaltenden Overcoats verzichtet werden kann.

Filmbildende Bindemittel sind beispielsweise terpolymere Dispersionen auf der Basis von Vinylacetat und Acrylsäureestern, wie sie unter der Markenbezeichnung Macrovil 21 2 G von der Indulor Chemie GmbH, 49572 Ankum, Deutschland, vertrieben werden. Ein weiteres erfindungsgemäß zu verwendendes filmbildendes Bindemittel sind beispielsweise Copolymere auf der Basis von Acrylsäureestern mit Verwendung von Acrylnitril, wie sie unter der Bezeichnung Arconal 85 D erhältlich sind.

Spröde wirkende Bindemittel sind beispielsweise Acrylpolymere, insbesondere solche in Ammoniak, wie sie beispielsweise unter der Bezeichnung Carboset 537 von B.F. Goodrich, Cleveland, Ohio, als 35%-ige Feststoffdispersion in ammoniakalischem Wasser vertrieben werden. Ein weiteres sprödes Bindemittel sind carboxylgruppenhaltige Copolymere auf Basis von Acrylsäureestern, wie sie beispielsweise unter der Markenbezeichnung Acronal V 205 kommerziell erhältlich sind. Mit dem erfindungsgemäßen Deckfilm lassen sich sowohl Korrektur- als auch Markierungsmittel, sogenannte Transliner, herstellen. Bei der Herstellung von Korrekturfilmen enthält die Filmschicht abdeckende Pigmente, wie beispielsweise Titandioxyd und Füllmittel. Bei den Markierungsmitteln oder Translinern ist anstelle eines abdeckenden Pigmentes ein fluoreszierender Farbstoff, wie beispielsweise Aminotriazinformaldehyd-Cokondensate mit organischen Farbstoffen enthalten.

Zur Herstellung der erfindungsgemäßen Korrektur- und Markierungsmittel wird eine wässrige Suspension aus einem sprödem und einem filmbildenden, nicht spröden Bindemittel zusammen mit einem Pigment und/oder Farbstoff und gegebenenfalls Fluornetzmitteln wie FC 170 C und Entschäumern, wie beispielsweise Acitan 281 beispielsweise mit hydrophoben Kieselsäuren, synthetischen Copolymeren und nicht-ionischen Emulgatoren zugesetzt. In besonderen Fällen hat es sich als zweckmäßig erwiesen, auch pH-Stabilisatoren, wie beispielsweise 2-Amina-2-Methyl-1-Propionat zusammen mit Füllstoffen und oberflächenaktiven Mitteln und gegebenenfalls mit Verdikkungsmitteln zuzusetzen.

Eine derartige wässrige Suspension wird dann mittels eines Rakels auf eine vorzugsweise auf beiden Seiten unterschiedlich silikonisierte Trägerfolie aufgetragen. Zweckmäßige Trägerfolien sind dem Fachmann bekannt und bestehen beispielsweise aus Polyester, Polyethylenterephthalat, Polypropylen, Polyethylen oder Polyvinylchlorid. Die Farbstoffe und/oder Pigmente enthaltende, markierende bzw. abdeckende und beschriftbare Schicht wird zweckmäßigerweise mit einem Feststoffgehalt von 30 - 80% vorzugsweise 40 - 70%, insbesondere von 50 Gew.-% auf getragen. Die Auftragsmenge beträgt im nassen Zustand 15 - 70 g/m². vorzugsweise 20 - 65 g und insbesondere 25 - 45 g/m², womit im nassen Zustand eine Schichtdicke von 20 - 60µm, insbesondere 35 - 45µm erreicht wird, die im trockenen Zustand 8 - 30µm, vorzugsweise 10 - 25 µm dick ist.

Nach dem Trocknen der Pigment enthaltenden Schicht wird ebenfalls mittels eines Rakels, eine wässrige Lösung bzw. Suspension einer Acrylkleber enthaltenden Beschichtung aufgetragen und zwar in Form einer Kleber, ggfs. Additiv enthaltenden Mischung mit Wasser in einem Verhältnis von 3:1 bis 1:3, insbesondere von 1,5:1 bis 1:1,5, und zwar vorzugsweise in einer Schichtdicke von 5 - 25µm, insbesondere 10 - 20µm. Es ist auch möglich, den Kleber direkt, d. h. unverdünnt, aufzutragen.

Die Erfindung soll anhand der folgenden Beispiele näher erläutert werden.

### Beispiel. 1

Herstellung einer beschriftbaren Abdeckmasse

Es werden 3,75 kg Acronal V205 als sprödes Bindemittel in Form einer 69 %-igen wäßrigen Dispersion, 3,75 kg Acronal 85D als filmbildendes Bindemittel in Form einer 55 %-igen wäßrigen Dispersion, 0,44 kg AMP 90 als pH-Stabilisator (2-Amino-2-methyl-1-propionat mit 10% Wasser), 0,19 kg Surfynol CT 141 als oberflächenaktives Mittel zur Verbesserung der wäßrigen Pigmentdispersion, 0,31 kg Collacral VL als Verdickungsmittel in Form einer 3 %-igen Lösung eines Vinylpyrrolidon-Copolymerisats, 0,16 kg Forbest 150 W als Entschäumer, 0,005 kg Ruß (Ruß FW2) als Abtönmittel und 18,75 kg Wasser unter heftigem Rühren zusammengemischt. Danach werden 31,25 kg Titandioxid (Kronos 2043) als Farbpigment und 6,25 kg Aluminiumsilikat (ASP 400) (erhältlich von Langer & Co., 2863 Ritterhude-Ihlpohl, DE) unter Rühren und Mahlen zugesetzt. Zum Schluß wird noch ein Fluornetzmittel (FC170C) zugegeben. Der Feststoffgehalt des Ausgangsbreis liegt bei 65 %. Diese Masse wird nun mittels eines Rakels auf eine beidseitig mit Silikon beschichtete Polyesterfolie aufgetragen. Die Silikonbeschichtungen der Polyesterfolie sind derart, daß beim Aufrollen des fertigen Produktes die filmbildende beschriftbare Abdeckschicht (Cover-Up) stärker an der Folie haftet als die oberste Klebebeschichtung an der Rückseite der Folie. Das Auftragsgewicht der Masse betrug 40 g/m² im nassen Zustand und nach dem Trocknen 25 - 27 g/m², was einer Schichtdicke von 40 µm im nassen Zustand und von 20 µm im trockenen Zustand entspricht.

Nach dem Trocknen wurde ebenfalls mittels eines Rakels eine zuvor im Verhältnis 1:1 hergestellte Kleberbeschichtung aus ACR 85D in Wasser mit einer Schichtdicke von 15 µm aufgetragen. Nach Trocknen der Kleberbeschichtung war die mehrschichtige Korrektur- bzw. Abdeckfolie fertig und konnte zu Bändern von jeweils gewünschter Breite geschnitten und gerollt werden. Ein derartiges hergestelltes Produkt zeigte gute Abreiß- bzw. Abrißeigenschaften.

### Beispiel 2

### Herstellung eines Markierungsbandes (Transliner)

Es werden unter Rühren 22,5 kg Macrovil 212 G als filmbildendes Bindemittel und 12,5 kg Carboset 537 als sprödes Bindemittel zusammengerührt. Dann werden unter Rühren 2,5 kg 25 %-iges Ammoniak und danach 4,4 kg Luna Yellow T27 (Aminotriazin-Formaldehyd-Cokondensat mit organischen Farbstoffen) als fluoreszierendes Pigment und 0,06 kg Agitan 281 zugesetzt und solange gerührt, bis eine gute Dispersion erhalten wird. Danach werden 0,625 kg FC170 als Fluornetzmittel dazugegeben. Der Feststoffgehalt der derart erhaltenen Lösung beträgt 50% und wird mittels eines Rakels in einer Menge von 30 g/m² naß auf eine wie in Beispiel 1 beschriebene Polyesterträgerfolie in einer Schichtdicke von 40 µm naß aufgetragen. Nach dem Trocknen beträgt die Schichtdicke 13 bis 14 µm.

über die getrocknete aufgetragene Transliner-Schicht wird ein Acrylkleber (ACR 85D) unverdünnt in einer Schichtdicke von 15 µm aufgetragen. Nach dem vollständigen Trocknen wird die derart erhaltene mehrschichtige Markierungsfolie zu Bändern geschnitten und aufgerollt.

Ein derart hergestelltes Markierungsmittel weist gute Abreißeigenschaften auf.

## Patentansprüche

1. Verfahren zur Herstellung eines mehrschichtigen Korrektur- und/oder Markierungsmaterials, wobei auf einen Träger ein davon wieder ablösbarer Film in Form einer wäßrigen Dispersion aufgetragen wird, der einen Farbstoff und/oder Pigment enthält und man dann über den so erhaltenen aufgetragenen Film eine weitere, einen Klebstoff enthaltende Schicht aufträgt, **dadurch gekennzeichnet, daß** die wäßrige Dispersion eine Mischung aus einem spröden Bindemittel und einem filmbildenden, nicht spröden Bindemittel enthält.

2. Verfahren nach Anspruch 1, **dadurch gekennzeichnet, daß** man als Träger eine beidseitig silikonisierte Folie verwendet.

3. Verfahren nach einem der vorhergehenden Ansprüche, **dadurch gekennzeichnet, daß** man einen Träger aus Polyester verwendet.

4. Verfahren nach einem der vorhergehenden Ansprüche, **dadurch gekennzeichnet, daß** man als filmbildendes Bindemittel eine wäßrige terpolymere Dispersion auf Basis von Vinylacetat und Acrylsäureestern und/oder eine wäßrige Dispersion eines Copolymers auf der Basis von Acrylsäureestern unter Mitverwendung von Acrylnitril verwendet.

5. Verfahren nach einem der vorhergehenden Ansprüche, **dadurch gekennzeichnet, daß** man als sprödes Bindemittel eine wäßrige Dispersion eines Acrylpolymers verwendet.

6. Verfahren nach Anspruch 5, **dadurch gekennzeichnet, daß** die wäßrige Dispersion des Acrylpolymers Ammoniak enthält.

7. Verfahren nach einem der vorhergehenden Ansprüche, **dadurch gekennzeichnet, daß** man als Pigment ein deckendes Farbpigment verwendet.

8. Verfahren nach Anspruch 7, **dadurch gekennzeichnet, daß** man als deckendes Pigment Titandioxyd und/oder Aluminiumsilikat verwendet.

9. Verfahren nach einem der vorhergehenden Ansprüche, **dadurch gekennzeichnet, daß** man einen nicht-deckenden Farbstoff verwendet.

10. Verfahren nach Anspruch 9, **dadurch gekennzeichnet, daß** der nicht-deckende Farbstoff ein fluoreszierender Farbstoff ist.

11. Verfahren nach Anspruch 10, **dadurch gekennzeichnet, daß** der fluoreszierende Farbstoff ein Aminotriazin-formaldehyd-Cokondensat mit organischen Farbstoffen ist.

12. Mehrschichtiges Korrektur- und/oder Markierungsmaterial erhältlich nach einem der Ansprüche 1 bis 11.

13. Verwendung eines nach einem der Ansprüche 1 bis 11 erhältlichen Korrektur- und/oder Markierungsmaterials zum Abdecken schriftlicher oder bildlicher Darstellungen, insbesondere von Schreibfehlern und/oder zum Markieren durch Aufkleben des Farbstoff- und/oder pigmenthaltigen Filmes auf die zu korrigierende oder markierende Stelle, wobei das Band vom Träger abgelöst wird.

14. Verwendung nach Anspruch 13, in einem dafür geeigneten Auftragegerät.

## Claims

1. Method for producing a multilayer correction- and/or marking material, there being applied onto a carrier a film which can be detached again therefrom, said film being in the form of an aqueous dispersion and containing a colourant and/or pigment, and then a further layer, which contains an adhesive, is applied over the thus obtained applied film, **characterised in that** the aqueous dispersion contains a mixture of a brittle binder and a non-brittle, film-forming binder.

2. Method according to claim 1, **characterised in that** a film, which is silicone-treated on both sides, is used as carrier.

3. Method according to one of the preceding claims, **characterised in that** a carrier made of polyester is used.

4. Method according to one of the preceding claims, **characterised in that** an aqueous, terpolymer dispersion based on vinyl acetate and acrylic acid esters and/or an aqueous dispersion of a copolymer based on acrylic acid esters with co-application of acrylonitrile are used as film-forming binder.

5. Method according to one of the preceding claims, **characterised in that** an aqueous dispersion of an acrylic polymer is used as the brittle binder.

6. Method according to claim 5, **characterised in that** the aqueous dispersion of the acrylic polymer contains ammonia.

7. Method according to one of the preceding claims, **characterised in that** a covering colour pigment is used as pigment.

8. Method according to claim 7, **characterised in that** titanium dioxide and/or aluminium silicate are used as covering pigment.

9. Method according to one of the preceding claims, **characterised in that** a non-covering colourant is used.

10. Method according to claim 9, **characterised in that** the non-covering colourant is a fluorescent colourant.

11. Method according to claim 10, **characterised in that** the fluorescent colourant is an aminotriazine formaldehyde co-condensate with organic colourants.

12. Multilayer correction- and/or marking material obtainable according to one of the claims 1 to 11.

13. Use of a correction- and/or marking material obtainable according to one of the claims 1 to 11 for covering written or graphic representations, in particular for spelling mistakes and/or for marking by sticking the colourant- and/or pigment-containing film onto the place to be corrected or marked, the strip being detached from the carrier.

14. Use according to claim 13 in an applicator suited to the purpose.

## Revendications

1. Procédé de préparation d'un matériau multicouche de correction et/ou de marquage, où on applique sur un support, un film pouvant être séparé de celui-ci, sous forme d'une dispersion aqueuse, qui contient un colorant et/ou un pigment et on dépose alors sur le film appliqué ainsi obtenu, une autre couche contenant un agent collant, **caractérisé en ce que** la dispersion aqueuse contient un mélange consistant en un liant dur et un liant non dur, filmogène.

2. Procédé suivant la revendication 1, **caractérisé en ce que** l'on utilise comme support, une feuille siliconée sur les deux faces.

3. Procédé suivant l'une quelconque des revendications précédentes, **caractérisé en ce que** l'on utilise un support en polyester.

4. Procédé suivant l'une quelconque des revendications précédentes, **caractérisé en ce que** l'on utilise comme liant filmogène, une dispersion aqueuse terpolymère à base d'acétate de vinyle et d'ester d'acide acrylique et/ou une dispersion aqueuse d'un copolymère à base d'ester d'acide acrylique avec emploi simultané d'acrylonitrile.

5. Procédé suivant l'une quelconque des revendications précédentes, **caractérisé en ce que** l'on utilise comme liant dur, une dispersion aqueuse d'un polymère acrylique.

6. Procédé suivant la revendication 5, **caractérisé en ce que** la dispersion aqueuse du polymère acrylique contient de l'ammoniaque.

7. Procédé suivant l'une quelconque des revendications précédentes, **caractérisé en ce que** l'on utilise comme pigment, un pigment coloré couvrant.

8. Procédé suivant la revendication 7, **caractérisé en ce que** l'on utilise comme pigment couvrant, du dioxyde de titane et/ou du silicate d'aluminium.

9. Procédé suivant l'une quelconque des revendications précédentes, **caractérisé en ce que** l'on utilise un colorant non couvrant.

10. Procédé suivant la revendication 9, **caractérisé en ce que** le colorant non couvrant est un colorant fluorescent.

11. Procédé suivant la revendication 10, **caractérisé en ce que** le colorant fluorescent est un cocondensat aminotriazine-formaldéhyde avec des colorants organiques.

12. Matériau multicouche de correction et/ou de marquage pouvant être obtenu suivant l'une quelconque des revendications 1 à 11.

13. Utilisation d'un matériau multicouche de correction et/ou de marquage pouvant être obtenu suivant l'une quelconque des revendications 1 à 11, pour le recouvrement de représentations écrites ou de type image, en particulier des erreurs d'écriture et/ou pour le marquage par application du film contenant le colorant et/ou le pigment sur les parties à corriger ou à marquer, où la bande est séparée du support.

14. Utilisation suivant la revendication 13, avec un applicateur approprié à cet objet.
